# EUROPÄISCHE PATENTSCHRIFT

(11) **EP 3 115 502 B1**
(45) Veröffentlichungstag und Bekanntmachung des Hinweises auf die Patenterteilung: **26.06.2019**
(21) Anmeldenummer: 15405043.9
(22) Anmeldetag: 06.07.2015
(51) Int. Cl.: D06M 13/02, D06M 13/08, D06M 13/144, D06M 13/188, D06M 13/325, D06M 15/643

(54) **WASCHBESTÄNDIG HYDROPHOBIERTE CELLOLUSEFASERN UND VERFAHREN ZUM WASCHBESTÄNDIGEN HYDROPHOBIEREN VON CELLOLUSEFASERN**
HYDROPHOBIC WASH RESISTANT CELLOLUSE FIBRES AND METHOD FOR MKAING CELLULOSE FIBRES WASH RESISTANT AND HYDROPHOBIC
FIBRES DE CELLULOSE HYDROPHOBES LAVABLES ET PROCEDE DESTINE D'HYDROPHOBISATION DE FIBRES DE CELLULOSE LAVABLES

(43) Veröffentlichungstag der Anmeldung: 11.01.2017
(73) Patentinhaber: Müller, Markus, 4800 Zofingen (CH); Kargel, Roger, 9056 Gais (CH); Spinnerei Feldkirch GmbH, 6800 Feldkirch (AT)
(72) Erfinder: Bechtold, Thomas, Prof. Dr., 6850 Dornbirn (AT); Glaser, Josef, 79664 Wehr (DE); Jochum, Werner Jun., 6850 Dornbirn (AT); Kargel, Roger, 9056 Gais (CH); Langer, Gerhard, 6710 Nenzing (AT); Müller, Markus, Dr., 4800 Zofingen (CH)
(74) Vertreter: EGLI-EUROPEAN PATENT ATTORNEYS

(56) Entgegenhaltungen:
- DE-A1-102013 209 170
- US-A- 2 750 305
- US-A1- 2007 093 162
- LAEMMERMANN D: "Moderne FleckschutzausRUESTUNG VON TEXTLIEN", MELLIAND TEXTILBERICHTE, DEUTSCHER FACHVERLAG, FRANKFURT AM MAIN, DE, Bd. 74, Nr. 9, 1. September 1993 (1993-09-01), Seiten 883-889, XP000394776, ISSN: 0341-0781

## Beschreibung

Die vorliegende Erfindung betrifft ein Verfahren zum waschbeständigen Hydrophobieren bzw. zum Erzeugen einer waschbeständigen Hydrophobierung von Cellulosefasern sowie färbbare, waschbeständig hydrophobierte Cellulosefasern.

Cellulosefasern, insbesondere sogenannte man-made Cellulosefasern, wie z.B. Viskosefasern, Modalfasern, Cupro und Lyocellfasern, bestehen aus dem hydrophilen Polymer Cellulose. Dieses native Polymer weist in seiner Polymerkette eine hohe Anzahl von Hydroxylgruppen auf, die eine entsprechend hohe Anzahl polarer Zentren bilden. Aufgrund dieser polaren Zentren weisen die Polymerketten gegenüber Wasser einen geringen Kontaktwinkel auf, so dass die Cellolosefasern sehr leicht mit Wasser benetzbar sind. Diese Eigenschaft wird bei vielen Anwendungen von Cellulosefasern bevorzugt ausgenutzt, denn Produkte aus solchen Fasern besitzen eine hohe Wasser-Saugfähigkeit und somit eine hohe Wasseraufnahmekapazität. Dies wird durch die Porosität des Fasermaterials, welches eine hohe Zugänglichkeit für Wasser aufweist, zusätzlich unterstützt, da flüssiges Wasser und auch Wasserdampf sehr leicht in eine unbehandelte Cellulosefaser eindringen können.

Aufgrund der Fähigkeit, Wasserdampf durch Sorption aufnehmen und binden zu können, weisen man-made Cellulosefasern auch eine hohe Feuchtigkeitsaufnahmekapazität auf, was mitunter für einen angenehmen Tragekomfort von Bekleidung aus diesen Fasern erwünscht ist. Übliche Feuchtespeicherkapazitäten von Cellolosefasern liegen zwischen 10 %-Gew. und 15 %-Gew. des trockenen Fasergewichts. Demgegenüber liegt die Feuchtigkeitsspeicherkapazität bei einer hydrophoben Synthetik-Faser, z.B. einer Faser aus Polypropylen oder Polyester, unter normalen klimatischen Bedingungen bei etwa nur 1 %-Gew. des Fasergewichts. In Gegenwart von Wasser bzw. Schweiß kann eine Cellulosefaser durch Quellung und Auffüllen der Poren sehr rasch weitere Flüssigkeit aufnehmen, wobei eine Wasserspeicherung nach dem Abschleudern des überschüssigen und daher entfernbaren Wassers im Bereich zwischen 60 %-Gew. und 100 %-Gew. des Materialgewichts liegt.

Die hohe Aufnahmefähigkeit für Wasser bedingt jedoch auch, dass solche Textilien schwer werden, was bei Hautkontakt häufig als ein unangenehmes Nässe- und Kältegefühl wahrgenommen wird. Zudem führt das langsame Abtrocknen nasser Textilien aus Cellulosefasern ebenso zu einem verminderten Tragekomfort. Bei Anwendungen mit hoher Schweißbildung, z.B. bei Sport-Textilen, werden daher häufig hydrophobe, nicht quellende Fasermaterialien verwendet, wie z.B. Polyester, Polyamid oder Polypropylen. Diese nehmen den Schweiß nicht ins Innere auf, sondern geben diesen rasch weiter, etwa bei mehrlagigen Sporttextilien an eine benachbarte saugfähige Faserlage. Befindet sich die saugfähige Faserlage, z.B. aus Cellulosefasern, in einer hautfernen Textillage, so wird flüssiger Schweiß dort aufgenommen, während die synthetischen unpolaren Fasern in einer hautnahen Textillage ein angenehmes Tragegefühl vermitteln.

Aus dem Stand der Technik sind verschiedene Methoden bekannt, um Cellulosefasern zu hydrophobieren. So kann zum einen durch chemische Modifikation der polymeren Kette das hydrophile Cellulosepolymer in ein hydrophobes Polymer umgewandelt werden. Diese Modifikation kann beispielswiese durch Acetylierung erfolgen, was dann zu den bekannten Produkten Cellulosediacetat oder -triacetat führt, welche im Hinblick auf Wasser- und Feuchtespeicherkapazität ein synthetischen Chemiefasern ähnliches Verhalten zeigen. Neben dem beachtlichen Verarbeitungsaufwand zur Modifikation des Polymers gehen dabei jedoch auch andere positive Eigenschaften von Produkten aus Cellulose weitestgehend verloren.

Des Weiteren kann eine Hydrophobierung durch Inkorporation hydrophober Stoffe während der Faserherstellung oder durch eine Nachbehandlung mit Hydrophobierungsmittel unmittelbar nach der Faserproduktion erfolgen. Typische Verfahren hierzu sind in AT 512 143 A1 und AT 512 144 A1 offenbart, in denen nach der Faserproduktion eine Hydrophobierungsbehandlung der Cellulosefaser stattfindet. Allerdings bewirkt die Inkorporation und Modifikation der Cellulose mitunter eine Störung der Faserstruktur, was in der Regel mit beachtlichen Festigkeitsverlusten der Fasern einhergeht. Daher wird üblicherweise auf solche Hydrophobierungsmethoden verzichtet.

Die Hydrophobierung von textilen Produkten wie Fasern, Garnen und Geweben kann auch in Form einer sogenannten Ausrüstungsbehandlung erfolgen, welche als Arbeitsschritt in der Textilveredlung im Rahmen der Ausrüstung vorgenommen wird. So wird beispielsweise in US 2 411 860 A ein reaktives chemisches System auf Kohlenwasserstoffbasis verwendet. Alternativ ist eine Behandlung mit langkettigen Fluorcarbonchemikalien möglich. Auch Chemikalien auf der Basis von Siloxanen können zur Hydrophobierung von Cellulosefasern und Cellulosetextilien verwendet werden.

Als Folge der Hydrophobierungsbehandlung der Cellulose wird neben Wasser auch die Aufnahmefähigkeit für andere Chemikalien und Farbstoffe vermindert, was in der Fachliteratur mit dem Begriff Reservierung bezeichnet wird. Daher erfolgen etwa Färbebehandlungen von Cellulosefasern typischerweise vor einer Hydrophobierung, und zwar unabhängig von der Art der Hydrophobierungsmethode, da ansonsten erfahrungsgemäss nachfolgende Probleme auftreten. So führt beispielsweise die reduzierte Farbstoffaufnahmefähigkeit zu einem abweichend helleren Farbton und zu einer schlechteren Farbstofffixierung. Zudem besteht eine sehr hohe Wahrscheinlichkeit für ungleichmäßige Färbungen, so dass Streifen und Flecken in dem gefärbten Material zu erwarten sind. Auch führen die beim Färbeprozess verwendeten Chemikalien häufig zu einer nachträglichen Wirkreduktion der Hydrophobierungsbehandlung und damit zu einer Verminderung des ursprünglich erwünschten wasserabweisenden Effekts. Folglich stellt bei den nach dem Stand der Technik bekannten Verfahren die Hydrophobierungsbehandlung in der Regel den letzten Bearbeitungsschritt dar, da eine nachträgliche nasschemische Weiterbearbeitung nur schwierig möglich ist.

Hydrophobierungsbehandlungen in frühen Verarbeitungsstufen, wie z.B. auf der Stufe vom Fasern und Garnen, sind nur üblich, wenn anschließend keine weiteren Nassbehandlungen mehr erfolgen. Aus der Sicht der Hydrophobierungswirkung wäre jedoch eine Behandlung auf Faserebene zu bevorzugen, da hierdurch die Behandlungschemikalien bis ins Innere des späteren Fadens gebracht werden können, was bereits bei einer Behandlung auf der Fertigungsstufe von Garnen nicht mehr möglich ist. Denn durch die starke Quellung der Cellulosefasern wird das Eindringen der Behandlungschemikalien ins Garninnere unmöglich, so dass bei einer Behandlung von Garnen - und im noch stärkeren Masse von Geweben - die Funktionschemikalien in erster Linie nur auf der Oberfläche der textilen Struktur abgelagert werden. Aus den oben genannten Gründen der Farbreservierung und des Verlusts der hydrophoben Eigenschaften durch die Färbeschritte wurden jedoch Hydrophobierungsbehandlungen auf Faserebene bisher für die industrielle Massenproduktion nicht umgesetzt.

Die DE 10 2013 209 170 A1 offenbart eine chemische Zubereitung zur Erzeugung einer wasserabweisenden, waschpermanenten Hydrophobierung textiler Oberflächen, die aus einer Kombination von Silikonpolymeren und Wachs und/oder Fettsäureester sowie vorzugsweise zusätzlich Aminoplasten besteht. Zum Aufbringen dieser Hydrophobierungsmittel werden Ausziehverfahren oder Zwangsapplikationen vorgeschlagen.

Aus der US 2 750 305 A ist ein Verfahren zur Hydrophobierung textiler Materialien unter Verwendung von Polysiloxanen bekannt. Die Applikation des Hydrophobierungsmittels kann durch ein diskontinuierliches Ausziehverfahren erfolgen. Als Textilmaterial wird dabei Celluloseacetat oder Viskose verwendet.

Das Dokument "Moderne Fleckschutzausrüstung von Textilien" (Lämmermann, D., Melliand Textilberichte, 74(9), 1993, XP000394776) nennt Paraffin, modifizierte Fettsäuren und Fluorcarbone als Hilfsmittel, die eine wasserabweisende Ausrüstung von Textilmaterialien ermöglichen sollen. Zum Aufbringen des Hydrophobierungsmittels werden verschiedene Applikationstechniken beschrieben, insbesondere Auszieh- und Foulardverfahren.

Aus der US 2007/0093162 A1 sind Stoffe bekannt, die auf der körperzugewandten Seite eine Schicht aus hydrophoben Material und auf der körperabgewandten Seite eine Schicht aus hydrophilen Material aufweist. Das hydrophobe Material kann durch Hydrophobieren von Garnen aus hydrophilen Materialien wie Cellulose hergestellt werden. Das Dokument offenbart auch ein Verfahren zur Hydrophobierung der Garne. Ferner ist offenbart, dass statt der Garne auch bereits die Fasern hydrophobiert werden können um anschließend darauf Garne herzustellen.

Aufgabe der vorliegenden Erfindung ist es daher, ein verbessertes Verfahren zur Erzeugung einer waschbeständigen Hydrophobierung von Cellulose auf der Fertigungsstufe von Fasern bereitzustellen, wobei die Cellulosefasern zum einen nach dem Hydrophobieren keine oder nur geringfügige Farbreservierungseffekte zeigen und zum anderen nach dem Färben noch hinreichend grosse wasserabweisende Eigenschaften aufweisen.

Diese Aufgabe wird durch das Verfahren gemäss Anspruch 1 sowie die Cellulosefasern nach Anspruch 13 gelöst. Vorteilhafte Ausgestaltungen der Erfindung sind Gegenstand der abhängigen Ansprüche.

Das erfindungsgemässe Verfahren zum Erzeugen einer waschbeständigen Hydrophobierung bzw. zum waschbeständigen Hydrophobieren von Cellulosefasern bzw. zum Herstellen waschbeständig hydrophobierter Cellulosefasern zeichnet sich durch die folgenden Schritte aus:
a. Aufbringen eines Hydrophobierungsmittels auf die Cellulosefasern auf der Fertigungsstufe von Fasern vor dem Färben in einem diskontinuierlichen Ausziehprozess durch Eintauchen der Cellulosefasern in ein Ausziehbad aus einer wässrigen Emulsion, die das Hydrophobierungsmittel enthält, wobei das Hydrophobierungsmittel als hydrophobierend wirkende Aktivsubstanz wenigstens einen der folgenden Stoffe enthält: wenigstens ein Derivat der langkettigen Kohlenwasserstoffe, wenigstens ein Fettalkoholderivat, wenigstens ein Fettaminderivat, wenigstens ein Derivat einer Fettsäure, dadurch gekennzeichnet, dass bei wenigstens 90 % der jeweils davon vorhandenen Moleküle in der hydrophobierend wirkenden Aktivsubstanz die Anzahl der Kohlenstoffatome in der hydrophoben Kette wenigstens 12 Kohlenstoffatome beträgt;
b. Ablassen des Ausziehbades oder Herausnehmen der Cellulosefasern aus dem Ausziehbad;
c. Trocknen der Cellulosefasern.

Diese aus dem Stand der Technik für die hydrophobe Ausrüstung von Textilien bekannten Chemikalien sind nicht wasserlöslich und werden in Form von Emulsionen appliziert. Wegen der damit verbundenen unausgeprägten Affinität zu Cellulose wurden diese Chemikalien zum Sicherstellen einer bestimmten Auftragsmenge bisher nur nach dem sogenannten Kontinue-Verfahren (kontinuierliche Verarbeitung) durch Tauchen und Abquetschen sowie anschliessendes Trocknen und thermisches Fixieren aufgebracht. Diese Technik wird zudem üblicherweise nur für Gewebe und Garne umgesetzt. Eine kontinuierliche Behandlung auf Faserebene ist nicht üblich.

In erfindungsgemässer Weise wurde nunmehr erkannt, dass die Umsetzung einer kontinuierlichen Ausrüstung auf eine diskontinuierliche Ausziehtechnik, d.h. auf ein Chargenverfahren, unter Verwendung von Hydrophobierungsmitteln, die bisher nur für die kontinuierliche Verarbeitung geeignet schienen, unerwarteter Weise zum Erzeugen einer waschbeständigen Hydrophobierung von Cellulose auf der Fertigungsstufe der Fasern führt, wobei der Faserkern der erfindungsgemäss behandelten Cellulosefaser weitgehend unverändert bleibt.

Zudem wurde in erfindungsgemässer Weise erkannt, dass die so behandelten Fasern eine hinreichend gute Färbbarkeit aufweisen, ohne dass die erzeugten wasserabweisenden Eigenschaften durch das Färben nachteilig beeinträchtigt werden. So lassen sich die erfindungsgemäss behandelten Cellulosefasern ohne nennenswerte Farbstoffreservierungs-Effekte, insbesondere nach üblichen Verfahren der Reaktivfarbstoffärberei, färben. Die Unterschiede in der Farbstoffaufnahmefähigkeit können durch Vergleichsversuche mit Mustern aus hydrophilen Fasern bewertet werden und liegen bei maximal 20 % in der Farbtiefe, was für eine hydrophob ausgerüstete Ware unerwartet gering ist.

Nach einer bevorzugten Ausführungsform der Erfindung erfolgt nach dem Trocknen zusätzlich ein thermisches Fixieren des Hydrophobierungsmittels auf den Cellulosefasern. Bevorzugt erfolgt sowohl das Trocknen als auch das Fixieren durch Heissluft. Bei einer bevorzugten Ausführungsform der Erfindung erfolgt das Trockenen der Cellulosefasern bei einer Temperatur von über 100 °C, insbesondere bei einer Temperatur zwischen 105 °C und 140 °C, bevorzugt zwischen 110 °C und 120 °C.

Demgegenüber beträgt gemäss einer weiteren vorteilhaften Ausführungsform der Erfindung die Temperatur beim thermischen Fixieren zwischen 110 °C und 190 °C, bevorzugt zwischen 130 °C und 170 °C, besonders bevorzugt zwischen 140 °C und 160 °C.

In Abhängigkeit vom Ausgangsmaterial und den verwendeten Hydrophobierungsmitteln kann die Zeit für das thermische Fixieren zwischen 30 Sekunden und 4 Stunden liegen. In einer bevorzugten Ausführungsform beträgt die Zeit für das thermische Fixieren zwischen 5 Minuten und 2 Stunden.

Nach einer weiteren vorteilhaften Ausführungsform der Erfindung sind die Cellulosefasern als Flockfasern ausgebildet. Der angewendete diskontinuierliche Ausziehprozess durch Eintauchen der Cellulosefasern in ein Emulsionsbad eignet sich in vorteilhafter Weise als Chargenverfahren. Daher können bei einer weiteren Ausführungsform der Erfindung die Cellulosefasern insbesondere als Faserballen gebündelt dem Ausziehbad zugeführt werden.

Um eine möglichst gute und gleichmässige Anlagerung des Hydrophobierungsmittels auf der Oberfläche der Cellulosefasern zu erreichen, beträgt die Temperatur des Ausziehbades bei einer weiteren vorteilhaften Ausführungsform der Erfindung zwischen 20°C bis 110°C, bevorzugt von 30°C bis 80°C, besonders bevorzugt zwischen 40°C und 60°C. Die Temperatur des Ausziehbades kann mitunter vom Ausgangsmaterial und/oder den verwendeten Hydrophobierungsmitteln abhängen.

Ebenso abhängig vom Ausgangsmaterial und/oder den verwendeten Hydrophobierungsmitteln beträgt bei einer weiteren vorteilhaften Ausführungsform der Erfindung der Anteil der hydrophobierend wirkenden Aktivsubstanz zwischen 0,1 Gew.-% und 10 Gew.-%, bevorzugt zwischen 0,2 Gew.-%. und 8 Gew.-%, besonders bevorzugt zwischen 0,3 Gew.-%. und 4 Gew.-%., der Gesamtmasse der zu behandelnden Cellulosefasern.

Das sogenannte Flottenverhältnis, d.h. das Verhältnis des Volumens der wässrigen Emulsion zur Gesamtmasse der zu behandelnden Cellulosefasern, beträgt bei einer weiteren vorteilhaften Ausführungsform der Erfindung wiederum abhängig vom Ausgangsmaterial und den verwendeten Hydrophobierungsmitteln zwischen 0,4 l/kg und 40 l/kg, bevorzugt 1 l/kg bis 20 l/kg, besonders bevorzugt 5 l/kg bis 15 l/kg.

Ebenso Einfluss auf das Ergebnis der Oberflächenausrüstung der Fasern hat die Verweildauer im Ausziehbad. Diese beträgt bei einer weiteren vorteilhaften Ausführungsform der Erfindung zwischen 0,5 min und 180 min, bevorzugt 20 min und 120 min, besonders bevorzugt zwischen 60 min und 120 min.

Zudem kann es von Vorteil sein, dass das Ausziehbad während des Aufbringens des Hydrophobierungsmittels auf die Cellulosefasern umgewälzt, umgepumpt und/oder umgerührt wird. Denkbar ist beispielsweise, dass die Cellulosefasern als Packballen in einen Behälter eingebracht werden, durch den die Emulsion durchgepumpt wird und dabei durch den Faserballen hindurchströmt. Denkbar sind auch Rührwerke zum Umwälzen bzw. Umrühren des Ausziehbades. Besonders bevorzugt erfolgt das Umwälzen, Umpumpen und/oder Umrühren derart scherkraftreduziert, dass die mitunter sehr scherkraftempfindliche Emulsion nicht zerstört wird.

Gemäss einer vorteilhaften Ausführungsform kann vorgesehen sein, dass bei dem wenigstens einen Derivat der langkettigen Kohlenwasserstoffe und/oder dem wenigstens einen Fettsäurederivat und/oder dem wenigstens einen Fettalkoholderivat und/oder dem wenigstens einen Fettaminderivat bei wenigstens 90 % der jeweils davon vorhandenen Moleküle in der hydrophobierend wirkenden Aktivsubstanz die Anzahl der Kohlenstoffatome in der hydrophoben Kette wenigstens 16, bevorzugt wenigstens 20, ganz besonders bevorzugt wenigstens 24 Kohlenstoffatome beträgt.

Bei Verwendung von Hydrophobierungsmitteln, welche Derivate der langkettigen Kohlenwasserstoffgruppen enthalten, können als funktionelle Gruppen in dem wenigstens einen Derivat der langkettigen Kohlenwasserstoffe beispielsweise Alkohole, Amine oder Carbonsäuren, Carbonsäureester oder Carbonsäureamide vorliegen. Die Kohlenwasserstoffketten können dabei lineare oder verzweigte Struktur aufweisen, wobei in einer bevorzugten Ausführungsform die funktionale Gruppe des Derivats am einen Ende der linearen Kohlenstoffkette positioniert ist. In einer besonders bevorzugten Ausführungsform befindet sich eine Verzweigung der Kohlenstoffkette an der der funktionalen Gruppe des Derivats gegenüberliegenden Seite der Kohlenstoffkette, wobei als Verzweigungen beispielsweise Strukturen analog der tert-Butyl-, der iso-Propyl- oder der sec-Pentyl-Gruppe vorhanden sein können. Insbesondere bei längeren Kohlenstoffketten, mit beispielsweise über 18 Kohlenstoffatomen, kann die funktionelle Gruppe des Derivats auch innerhalb der Kohlenstoffkette positioniert sein und z.B. durch Veränderung einer ursprünglich vorhandenen Doppelbindung eines natürlichen Fetts oder Öls entstanden sein. Bei Verwendung von Fett-Derivaten aus natürlichen Rohstoffen kann die Kohlenwasserstoffkette auch ungesättigte Bindungen enthalten, wobei als Beispiele Palmitoleylalkohol, Oleylalkohol oder γ-Linolenylalkohol denkbar sind.

Als Cellulosefasern kommen insbesondere sogenannte man-made Cellulosefasern in Betracht, insbesondere Viskosefasern, Modalfasern und/oder Lyocellfasern.

Die nach dem erfindungsgemässen Verfahren hydrophobierten Cellulosefasern zeichnen sich gemäss einem weiteren Aspekt der Erfindung dadurch aus, dass sie nach dem Hydrophobieren eine Farbstoffaufnahmefähigkeit aus einem wässrigen Medium aufweisen, die um nicht mehr als 20 % vermindert ist im Vergleich zur Farbstoffaufnahmefähigkeit der Cellulosefasern vor dem Hydrophobieren. Dieser Wert kann etwa durch Messungen der Farbdifferenz "Delta E" und der sogenannten K/S-Werte nach Kubelka-Munk (K = Absorptionskomponente und S = abstrakte Streukomponente) zwischen Mustern aus hydrophoben Fasern und Mustern aus hydrophilen Fasern, welche jeweils nach demselben Verfahren gefärbt wurden, überprüft werden.

Ferner weist gemäss einer bevorzugten Ausführungsform der Erfindung die komplette Oberfläche der so hydrophobierten Cellulosefasern im Vergleich zu Cellulosefasern in Produkten, die nicht auf der Fertigungsstufe von Fasern, sondern auf der Fertigungsstufe von Garnen, Geweben oder Gestricken hydrophobiert wurden, eine gleichmässige Beschichtung bzw. Anlagerung aus dem Hydrophobierungsmittel auf. Durch entsprechende analytische Techniken, z.B. Elektronenmikroskopie, kann eine direkte Unterscheidung der auf den unterschiedlichen Fertigungsstufen durchgeführten Hydrophobierung erfolgen.

Da die Hydrophobierungsbehandlung gemäss der vorliegenden Erfindung vor allem die Faseroberfläche betrifft, zeichnen sich die so hydrophobierten Cellulosefasern und daraus gewonnenen Textilprodukte u.a. dadurch aus, dass das Innere einer jeden Cellulosefaser im Wesentlichen frei von Hydrophobierungsmittel ist. Die behandelten Fasern sind zwar von Wasser noch benetzbar, die Wasseraufnahme in das Faserinnere erfolgt jedoch im Vergleich zu unbehandelten Fasern stark verzögert. Damit zeigen die erfindungsgemäss hydrophobierten Fasern ähnliche Transporteigenschaften wie hydrophobe Synthesefasern oder Wolle. Im Gegensatz dazu erhalten sie jedoch die vorteilhafte Klimapufferungs- und Feuchtabsorptionsfähigkeit unbehandelter Cellulosefasern im Wesentlichen bei.

Die Erfindung betrifft ferner ein Textilprodukt, insbesondere ein Gewebe, ein Gestrick, ein sogenanntes Non-Woven, ein Garn oder einen Zwirn, die aus wenigstens einer oder mehreren erfindungsgemässen Cellulosefasern hergestellt sind. So können beispielsweise Non-Wovens oder Vliese aus derartigen hydrophobierten Cellulosefasern für Hygieneprodukte, wie etwa Einlagen und Windeln, verwendet werden.

Weitere Ziele, Vorteile und Anwendungsmöglichkeiten der vorliegenden Erfindung ergeben sich anhand der beigefügten Figur, wobei
- Fig. 1: als Blockdiagramm die Schritte einer beispielhaften Ausführungsform des erfindungsgemässen Verfahrens illustriert.

Des Weiteren wird ein nicht erfindungsgemässes Ausführungsbeispiel (Referenzbeispiel) des Prozesses gezeigt, in dem als Cellulosefasermaterial Mikromodal verwendet wird. Das Rohmaterial wird in Flockenform als Faserballen einem Ausziehbad aus einer wässrigen Emulsion, das als Hydrophobierungsmittel ein handelsübliches C6-Flurocarbonprodukt, d.h. ein Hydrophobierungsmittel mit Fluorcarbonen als hydrophobierend wirkende Aktivsubstanz, enthält, zugeführt und im Ausziehverfahren für 2 Stunden bei einer Ausziehbadtemperatur von 60 °C behandelt (100). Die Auftragsmenge der hydrophobierend wirkenden Aktivsubstanz beträgt 5 Gew.-% der Warenmasse. Das Flottenverhältnis beträgt 1:8, d.h. das Verhältnis des Volumens der wässrigen Emulsion zur Gesamtmasse der zu behandelnden Cellulosefasern beträgt 8 l/kg.

Nach 2 Stunden wird das Ausziehbad abgelassen (200).

Im Anschluss daran werden die Cellulosefasern bei 120 °C getrocknet (300) und für 5 Minuten einer thermischen Fixierung (400) mittels Heissluft bei 140 °C unterzogen.

Aus den so behandelten Fasermaterialien wird nach den üblichen Verfahren der Baumwollspinnerei ein Garn mit der metrischen Nummer 100 (100 m/g) hergestellt, aus welchem durch Rundstricken ein Interlock-Material hergestellt wird. Nach dem Waschen und Färben des Gestricks mit Reaktivfarbstoff wird ein rotes Funktionsgestrick (Material A) erhalten. Zu Vergleichszwecken wird dasselbe Material aus unbehandelten, hydrophilen Fasern hergestellt (Material B). Die beiden Textilien weisen folgende Eigenschaften auf:

| | Material A | Material B |
|---|---|---|
| Wasserrückhaltevermögen (Schleuderwert) | 31 % | 38 % |
| Feuchtesorption (65 % rel. Luftfeuchte, 20 °C) | 8,3 % | 9,3 % |
| Wasseraufnahme im Wasserverteilungstest, 5x gewaschen | 0,0152 g | 0,0489 g |
| Wasseraufnahme im Wasserverteilungstest, 15x gewaschen | 0,0222 g | 0,0554 g |

Dabei ist das Wasserrückhaltevermögen durch das Verhältnis der der von der Probe aufgenommenen und nach Entfernen des überschüssigen Wassers durch Abschleudern verbliebenen Wassermenge und dem Gewicht der Probe im normalklimatisierten Zustand gegeben, wobei das Gewicht der verbliebenen Wassermenge der Differenz aus dem Gewicht der Probe im nassen Zustand und dem Gewicht der Probe im klimatisierten Zustand entspricht.

Die Wasseraufnahme wurde durch folgenden Wasserverteilungstest bestimmt: Auf die hydrophobe Probe wird 0,1 ml Wasser pipettiert. Als Unterlage dient eine Maschenware aus saugfähigem Cellulosematerial. Nach 30 s wird eine obere Lage ebenfalls aus saugfähigem Cellulosematerial aufgelegt und die nasse Fläche mit einem Gewicht für 60 s belastet (Fläche: 26,4 cm², Auflagemasse: 250,1 g). Die Wasserverteilung wird anschließend durch Wägen der unterschiedlichen Teile bestimmt. Bei Verwendung von ausgerüstetem Material A als Mittellage erfolgt die weitgehende Abgabe des Wassers an die saugfähigen Ober- und Unterschichten.

Wie die Versuche zeigen sind Wasserrückhaltevermögen und Feuchtesorption für Material A und Material B sehr ähnlich. Jedoch zeigen sich große Unterschiede im dynamischen Wasserverteilungstest, welcher die Wassertransporteigenschaft charakterisiert. Diese Unterschiede bleiben in vorteilhafter Weise auch nach mehrfachen Wäschen erhalten.

## Patentansprüche

1. Verfahren zum Erzeugen einer waschbeständigen Hydrophobierung von Cellulosefasern, umfassend die folgenden Schritte:
a. Aufbringen (100) eines Hydrophobierungsmittels auf die Cellulosefasern auf der Fertigungsstufe von Fasern vor dem Färben in einem diskontinuierlichen Ausziehprozess durch Eintauchen der Cellulosefasern in ein Ausziehbad aus einer wässrigen Emulsion, die das Hydrophobierungsmittel enthält, wobei das Hydrophobierungsmittel als hydrophobierend wirkende Aktivsubstanz wenigstens einen der folgenden Stoffe enthält: wenigstens ein Derivat der langkettigen Kohlenwasserstoffe, wenigstens ein Fettalkoholderivat, wenigstens ein Fettaminderivat, wenigstens ein Derivat einer Fettsäure, **dadurch gekennzeichnet, dass** bei wenigstens 90 % der jeweils davon vorhandenen Moleküle in der hydrophobierend wirkenden Aktivsubstanz die Anzahl der Kohlenstoffatome in der hydrophoben Kette wenigstens 12 Kohlenstoffatome beträgt;
b. Ablassen (200) des Ausziehbades oder Herausnehmen der Cellulosefasern aus dem Ausziehbad;
c. Trocknen (300) der Cellulosefasern.

2. Verfahren nach Anspruch 1, ferner umfassend den Schritt des thermischen Fixierens (400) des Hydrophobierungsmittels auf den Cellulosefasern nach dem Trocknen (300).

3. Verfahren nach Anspruch 1 oder 2, **dadurch gekennzeichnet, dass** die Cellulosefasern als Flockfasern ausgebildet sind und/oder dass die Cellulosefasern als Faserballen gebündelt dem Ausziehbad zugeführt werden.

4. Verfahren nach einem der vorhergehenden Ansprüche, **dadurch gekennzeichnet, dass** das Ausziehbad eine Temperatur von 20°C bis 110°C, bevorzugt von 30°C bis 80°C, besonders bevorzugt zwischen 40°C und 60°C, aufweist.

5. Verfahren nach einem der vorhergehenden Ansprüche, **dadurch gekennzeichnet, dass** der Anteil der hydrophobierend wirkenden Aktivsubstanz zwischen 0,1 Gew.-% und 10 Gew.-%, bevorzugt zwischen 0,2 Gew.-%. und 8 Gew.-%, besonders bevorzugt zwischen 0,3 Gew.-%. und 4 Gew.-%., der Gesamtmasse der zu behandelnden Cellulosefasern beträgt.

6. Verfahren nach einem der vorhergehenden Ansprüche, **dadurch gekennzeichnet, dass** bei dem wenigstens einen Derivat der langkettigen Kohlenwasserstoffe und/oder dem wenigstens einen Fettsäurederivat und/oder dem wenigstens einen Fettalkoholderivat und/oder dem wenigstens einen Fettaminderivat bei wenigstens 90 % der jeweils davon vorhandenen Moleküle in der hydrophobierend wirkenden Aktivsubstanz die Anzahl der Kohlenstoffatome in der hydrophoben Kette wenigstens 16, bevorzugt wenigstens 20, ganz besonders bevorzugt wenigstens 24 Kohlenstoffatome beträgt.

7. Verfahren nach einem der vorhergehenden Ansprüche, **dadurch gekennzeichnet, dass** das Verhältnis des Volumens der wässrigen Emulsion zur Gesamtmasse der zu behandelnden Cellulosefasern zwischen 0,4 l/kg und 40 l/kg, bevorzugt 1 l/kg bis 20 l/kg, besonders bevorzugt 5 l/kg bis 15 l/kg, beträgt.

8. Verfahren nach einem der vorhergehenden Ansprüche, **dadurch gekennzeichnet, dass** das Trocknen (300) der Cellulosefasern bei einer Temperatur von wenigstens 100 °C, insbesondere zwischen 105 °C und 140 °C, bevorzugt zwischen 110 °C und 120 °C, erfolgt.

9. Verfahren nach einem der vorhergehenden Ansprüche, **dadurch gekennzeichnet, dass** das thermische Fixieren (400) des Hydrophobierungsmittels auf den Cellulosefasern bei einer Temperatur zwischen 110 °C und 190 °C, bevorzugt zwischen 130 °C und 170 °C , besonders bevorzugt zwischen 140 °C und 160 °C, erfolgt.

10. Verfahren nach einem der vorhergehenden Ansprüche, **dadurch gekennzeichnet, dass** die Verweildauer der Cellulosefasern im Behandlungsbad zwischen 0,5 min und 180 min, bevorzugt 20 min und 120 min, besonders bevorzugt zwischen 60 min und 120 min, beträgt.

11. Verfahren nach einem der vorgehenden Ansprüche, **dadurch gekennzeichnet, dass** das Ausziehbad während des Aufbringens (100) des Hydrophobierungsmittels auf die Cellulosefasern umgewälzt, umgepumpt und/oder umgerührt wird, wobei das Umwälzen, Umpumpen und/oder Umrühren bevorzugt derart scherkraftreduziert erfolgt, dass die Emulsion nicht zerstört wird.

12. Verfahren nach einem der vorhergehenden Ansprüche, **dadurch gekennzeichnet, dass** die Cellulosefasern man-made Cellulosefasern aufweisen, insbesondere Viskosefasern, Modalfasern und/oder Lyocellfasern.

13. Cellulosefasern, waschbeständig hydrophobiert nach einem Verfahren gemäss einem der Ansprüche 1 bis 12, wobei die Cellulosefasern nach dem Hydrophobieren eine Farbstoffaufnahmefähigkeit aus einem wässrigen Medium aufweisen, die um nicht mehr als 20% vermindert ist im Vergleich zur Farbstoffaufnahmefähigkeit der Cellulosefasern vor dem Hydrophobieren.

14. Cellulosefasern nach Anspruch 13, **dadurch gekennzeichnet, dass** die komplette Oberfläche einer jeden Cellulosefaser eine gleichmässige Beschichtung aus dem Hydrophobierungsmittel aufweist und/oder dass das Innere einer jeden Cellulosefaser im Wesentlichen frei von Hydrophobierungsmittel ist.

15. Textilprodukt, insbesondere Gewebe, Gestrick, Non-Woven, Garn oder Zwirn, hergestellt aus wenigstens einer oder mehreren Cellulosefasern nach einem der Ansprüche 13 bis 14.

## Claims

1. A method for creating a washing-resistant hydrophobic treatment for cellulose fibers, comprising the following steps:
a. applying (100) a hydrophobizing agent to the cellulose fibers in the fiber production step before dyeing in a discontinuous direct dyeing process by immersing the cellulose fibers in a dye uptake bath of an aqueous emulsion containing the hydrophobizing agent, wherein the hydrophobizing agent contains at least one of the following substances as an active substance with the hydrophobizing effect: at least one derivative of the long-chain hydrocarbons, at least one fatty alcohol derivative, at least one fatty amine derivative, at least one derivative of a fatty acid, **characterized in that** with at least 90 % of the respective molecules thereof present in the hydrophobizing active substance, the number of carbon atoms in the hydrophobic chain amounts to at least 12 carbon atoms;
b. draining out (200) the dye uptake bath removing the cellulose fibers from the dye uptake bath;
c. drying (300) the cellulose fibers.

2. The method according to claim 1, also comprising the step of thermal fixation (400) of the hydrophobizing agent on the cellulose fibers after drying (300).

3. The method according to claim 1 or 2, **characterized in that** the cellulose fibers are designed as flocked fibers and/or the cellulose fibers are bundled as fiber bales and sent as such to the dye uptake bath.

4. The method according to any one of the preceding claims, **characterized in that** the dye uptake bath is at a temperature of 20 °C to 110 °C, preferably of 30 °C to 80 °C, especially preferably between 40 °C and 60 °C.

5. The method according to any one of the preceding claims, **characterized in that** the amount of hydrophobizing active substance is between 0.1 % by weight and 10 % by weight, preferably between 0.2 % by weight and 8 % by weight, especially preferably between 0.3 % by weight and 4 % by weight of the total mass of the cellulose fibers to be treated.

6. The method according to any one of the preceding claims, **characterized in that** the number of carbon atoms in the hydrophobic chain is at least 16, preferably at least 20, most especially preferably at least 24 carbon atoms in at least 90 % of the molecules thereof that are present in the hydrophobizing active substance in the at least one derivative of the long-chain hydrocarbons and/or the at least one fatty acid derivative and/or the at least one fatty alcohol derivative and/or the at least one fatty amine derivative.

7. The method according to any one of the preceding claims, **characterized in that** the ratio of the volume of the aqueous emulsion to the total mass of the cellulose fibers to be treated is between 0.4 L/kg and 40 L/kg, preferably 1 L/kg to 20 L/kg, especially preferably 5 L/kg to 15 L/kg.

8. The method according to any one of the preceding claims, **characterized in that** the drying (300) of the cellulose fibers takes place at a temperature of at least 100 °C, in particular between 105 °C and 140 °C, preferably between 110 °C and 120 °C.

9. The method according to any one of the preceding claims, **characterized in that** the thermal fixation (400) of the hydrophobizing agent on the cellulose fibers takes place at a temperature between 110 °C and 190 °C, preferably between 130 °C and 170 °C, especially preferably between 140 °C and 160 °C.

10. The method according to any one of the preceding claims, **characterized in that** the dwell time of the cellulose fibers in the treatment bath is between 0.5 min and 180 min, preferably 20 min and 120 min, especially preferably between 60 min and 120 min.

11. The method according to any one of the preceding claims, **characterized in that** the dye uptake bath is preferably circulated, pumped in circulation and/or stirred during the application (100) of the hydrophobizing agent to the cellulose fibers, wherein the circulation, pumping and/or stirring preferably take place at a reduced shear force, so that the emulsion is not destroyed.

12. The method according to any one of the preceding claims, **characterized in that** the cellulose fibers have manmade cellulose fibers, in particular viscose fibers, modal fibers and/or lyocell fibers.

13. Cellulose fibers that have been hydrophobized to be washing-resistant by a method according to any one of claims 1 to 12, wherein the cellulose fibers have a dye uptake capacity from an aqueous medium such that the dye uptake capacity is reduced by no more than 20 % in comparison with the dye uptake capacity of the cellulose fibers before being hydrophobized.

14. The cellulose fibers according to claim 13, **characterized in that** the complete surface of each cellulose fiber has a uniform coating of the hydrophobizing agent, and/or the interior of each cellulose fiber is essentially free of hydrophobizing agent.

15. A textile product, in particular woven, knit, nonwoven, fabric or yarn or twisted yarn produced from at least one or more cellulose fibers according to any one of claims 13 to 14.

## Revendications

1. Procédé, destiné à conférer un caractère hydrophobe résistant au lavage à des fibres de cellulose, comprenant les étapes suivantes, consistant à :
a. appliquer (100) un agent hydrophobe sur les fibres de cellulose dans l'étape de production de fibres en amont de la teinture, dans un processus d'épuisement discontinu, par immersion des fibres de cellulose dans un bain d'épuisement hors d'une émulsion aqueuse qui contient l'agent hydrophobant, l'agent hydrophobant contenant en tant que substance active à effet hydrophobant au moins l'une des matières suivantes : au moins un dérivé des hydrocarbures à chaîne longue, au moins un dérivé d'alcool gras, au moins un dérivé d'amine grasse, au moins un dérivé d'un acide gras, **caractérisé en ce que** pour au moins 90 % des molécules de ces derniers respectivement présentes dans la substance active à effet hydrophobant, le nombre des atomes de carbone dans la chaîne hydrophobe est d'au moins 12 atomes de carbone ;
b. faire évacuer (200) le bain d'épuisement ou retirer les fibres de cellulose hors du bain d'épuisement ;
c. faire sécher (300) les fibres de cellulose.

2. Procédé selon la revendication 1, comprenant par ailleurs l'étape de la fixation thermique 400) de l'agent hydrophobant sur les fibres de cellulose, après le séchage (300).

3. Procédé selon la revendication 1 ou 2, **caractérisé en ce que** les fibres de cellulose sont conçues sous la forme de fibres floconneuses et/ou **en ce que** les fibres de cellulose sont alimentées dans le bain d'épuisement sous forme rassemblée en balles de fibres.

4. Procédé selon l'une quelconque des revendications précédentes, **caractérisé en ce que** le bain d'épuisement présente une température de 20 °C à 110 °C, de préférence de 30 °C à 80 °C, de manière particulièrement préférentielle, comprise entre 40 °C et 60 °C.

5. Procédé selon l'une quelconque des revendications précédentes, **caractérisé en ce que** la part de la substance active à effet hydrophobant est comprise entre 0,1 % en poids et 10 % en poids, de préférence entre 0,2 % en poids et 8 % en poids, de manière particulièrement préférentielle, entre 0,3 % en poids et 4 % en poids de la masse totale des fibres de cellulose qui doivent être traitées.

6. Procédé selon l'une quelconque des revendications précédentes, **caractérisé en ce que** pour l'au moins un dérivé des hydrocarbures à chaîne longue et/ou l'au moins un dérivé d'acide gras et/ou l'au moins un dérivé d'alcool gras et/ou l'au moins un dérivé d'amine grasse, pour au moins 90 % des molécules de ces derniers respectivement présentes dans la substance active à effet hydrophobant, le nombre des atomes de carbone dans la chaîne hydrophobe est d'au moins 16, de préférence d'au moins 20, de manière particulièrement préférentielle, d'au moins 24 atomes de carbone.

7. Procédé selon l'une quelconque des revendications précédentes, **caractérisé en ce que** le rapport du volume de l'émulsion aqueuse à la masse totale des fibres de cellulose qui doivent être traitées est compris entre 0,4 l/kg et 40 l/kg, de préférence est de 1 l/kg à 20 l/kg, de manière particulièrement préférentielle, de 5 l/kg à 15 l/kg.

8. Procédé selon l'une quelconque des revendications précédentes, **caractérisé en ce que** le séchage (300) des fibres de cellulose s'effectue à une température d'au moins 100 ° C, notamment comprise entre 105 °C et 140 °C, de préférence entre 110 °C et 120 °C.

9. Procédé selon l'une quelconque des revendications précédentes, **caractérisé en ce que** la fixation thermique (400) de l'agent hydrophobant sur les fibres de cellulose s'effectue à une température comprise entre 110 °C et 190 °C, de préférence entre 130 °C et 170 °C de manière particulièrement préférentielle, entre 140 °C et 160 °C.

10. Procédé selon l'une quelconque des revendications précédentes, **caractérisé en ce que** la durée de séjour des fibres de cellulose dans le bain traitant est comprise entre 0,5 minutes et 180 minutes, de préférence, entre 20 minutes et 120 minutes, de manière particulièrement préférentielle, entre 60 minutes et 120 minutes.

11. Procédé selon l'une quelconque des revendications précédentes, **caractérisé en ce que** pendant l'application (100) de l'agent hydrophobant sur les fibres de cellulose, le bain d'épuisement est mis en circulation, pompé et/ou brassé, la mise en circulation, le pompage et/ou le brassage ayant lieu avec réduction de la force de cisaillement, de sorte que l'émulsion ne soit pas détruite.

12. Procédé selon l'une quelconque des revendications précédentes, **caractérisé en ce que** les fibres de cellulose comportent des fibres de cellulose synthétiques, notamment des fibres de viscose, des fibres de modal et/ou des fibres de lyocell.

13. Fibres de cellulose, rendues hydrophobes de manière résistant au lavage, d'après un procédé selon l'une quelconque des revendications 1 à 12, après avoir été rendues hydrophobes, les fibres de cellulose présentant un pouvoir absorbant de colorant à partir d'un milieu aqueux qui n'est pas réduit de plus de 20 % en comparaison du pouvoir absorbant de colorant des fibres de cellulose avant qu'on ne leur ait conféré un caractère hydrophobe.

14. Fibres de cellulose selon la revendication 13, **caractérisées en ce que** la surface complète de chacune des fibres de cellulose comporte un revêtement régulier de l'agent hydrophobant et/ou **en ce que** l'intérieur de chacune des fibres de cellulose est sensiblement exempt d'agent hydrophobant.

15. Produit textile, notamment tissu, tricot, non-tissé, fil ou retors, produit à partir d'au moins une ou plusieurs fibres de cellulose selon l'une quelconque des revendications 13 à 14.
